# EUROPÄISCHE PATENTSCHRIFT

(11) **EP 1 932 680 B1**
(45) Veröffentlichungstag und Bekanntmachung des Hinweises auf die Patenterteilung: **13.06.2012**
(21) Anmeldenummer: 06025632.8
(22) Anmeldetag: 12.12.2006
(51) Int. Cl.: B42D 15/10

(54) **Leitfähige Hologrammfolien**
Conductive hologram films
Feuilles d'hologrammes conductrices

(43) Veröffentlichungstag der Anmeldung: 18.06.2008
(73) Patentinhaber: HUECK Folien Ges.m.b.H., 4342 Baumgartenberg (AT)
(72) Erfinder: Keplinger, Jürgen, Dr., 4351 Saxen (AT); Lindmeir, Thomas, Dipl.-HTL-Ing., 4224 Wartberg ob der Aist (AT)
(74) Vertreter: Landgraf, Elvira

(56) Entgegenhaltungen:
- EP-A1- 1 152 369
- EP-A2- 0 609 806
- WO-A-02/17224
- WO-A-93/12506
- DE-C1- 4 212 290
- US-A- 4 684 795
- US-A- 5 336 871
- US-A1- 2004 027 667

## Beschreibung

Die Erfindung betrifft Trägersubstrate, die eine beugungsoptische Struktur aufweisen und auf magnetische Beschichtungen bzw. Magnetbänder oder Magnetspuren aufgebracht werden können.

Beugungsoptisch wirksame Strukturen, wie Hologramme, Beugungsgitter, Kinegramme und dergleichen werden als fälschungssichere Sicherheitsmerkmale sowohl für Wertdokumente, wie Banknoten, Wertpapiere, Kredit- und Ausweiskarten, aber auch zum Produktschutz eingesetzt.

Die Hologramme können dabei auf das Substrat der Wertdokumente oder auf Verpackungsfolien appliziert werden, wobei üblicherweise Klebebeschichtungen zum Einsatz kommen.

Allerdings ist es bisher nicht möglich beugungsoptisch wirksame Strukturen auf magnetische Beschichtungen dieser Substrate aufzubringen, da die auf der magnetischen Beschichtung gespeicherten Daten durch die Störung des Lesegeräts durch die elektrostatische Aufladung der beugungsoptisch wirksamen Struktur dann nicht mehr ausgelesen werden können und sogar das Lesegerät (der Lesekopf) beschädigt werden kann.

Aus der DE 42 12 290 C1 ist ein Wertdokument bekannt, das ein Sicherheitselement mit einer magnetischen Beschichtung und einer beugungsoptisch wirksamen Schicht aufweist, wobei die beugungsoptisch wirksame Schicht mit einer nicht magnetisierbaren Metallschicht aus Cr, Cu, Ag, Au oder Legierungen aus mindestens zweien dieser Metalle besteht. Zwischen der magnetischen Schicht und der metallischen Schicht ist eine Barriereschicht angeordnet, die die Einwirkung der magnetisierbaren Teilchen auf die Metallschicht verhindert, wobei diese Barriereschicht aus organischen Polymeren gebildet ist, denen anorganische Pigmente beigemengt sind. Durch diese Barriereschicht soll offensichtlich die Korrosion verhindert werden.

Die elektrostatische Aufladung der beugungsoptischen Struktur wird dadurch nicht verhindert.

Aufgabe der Erfindung war es, ein sichtbares fälschungssicheres Sicherheitselement insbesondere für Smartcards, Ausweise oder Wertdokumente, die eine magnetische Beschichtung aufweisen, in der Daten gespeichert sind oder die eine Codierung aufweist, bereitzustellen, das auf diese Beschichtung aufgebracht werden kann, und das die Detektion der Daten oder der Eigenschaften der magnetischen Beschichtung nicht beeinflusst.

Gegenstand der Erfindung ist daher ein fälschungssicheres Sicherheitselement aufweisend eine beugungsoptisch wirksame Struktur, die auf einer magnetischen Beschichtung aufgebracht ist oder die eine magnetische Beschichtung aufweist, dadurch gekennzeichnet, dass die beugungsoptisch aktive Struktur in eine mit elektrostatisch wirkenden Substanzen versehene strahlungshärtbare Lackschicht eingebracht ist, wodurch die Oberfläche elektrostatisch ausgerüstet ist.

Ein weiterer Gegenstand der Erfindung ist ein fälschungssicheres Wertdokument oder eine Verpackung aufweisend auf einem Träger eine magnetische Beschichtung und eine beugungsoptisch wirksame Struktur, die auf der magnetischen Beschichtung aufgebracht ist, dadurch gekennzeichnet, dass die beugungsoptisch aktive Struktur in eine mit elektrostatisch wirkenden Substanzen versehene strahlungshärtbare Lackschicht eingebracht ist, wodurch deren Oberfläche elektrostatisch ausgerüstet ist.

Als Träger für das fälschungssichere Wertdokument, (wie Smartcard, Ausweise und dergleichen) oder die Verpackung kommen beispielsweise flexible, halbstarre oder starre Trägerfolien oder Verbunde, vorzugsweise Kunststofffolien, beispielsweise aus PI, PP, OPP, PE, PPS, PEEK, PEK, PEI, PSU, PAEK, LCP, PEN, PBT, PET, PA, PC, COC, POM, ABS, PVC Fluorpolymere wie Teflon und dergleichen oder Verbunde zwischen unterschiedlichen oder gleichartigen Trägerfolien in Frage. Die Trägerfolien weisen vorzugsweise eine Dicke von 5 - 700 µm auf.

Für Smartcards können auch mehrere gleiche oder unterschiedliche dieser Trägerfolien einen Schichtaufbau bzw. einen Verbund bilden.

Ferner können als Trägersubstrat auch Metallfolien, beispielsweise Al-, Cu-, Sn-, Ni-, Fe- oder Edelstahlfolien mit einer Dicke von 5 - 200 µm, vorzugsweise 10 bis 80 µm, besonders bevorzugt 10 - 40 µm dienen. Die Folien können auch oberflächenbehandelt, beschichtet oder kaschiert, beispielsweise mit Kunststoffen oder lackiert sein.

Ferner können als Trägersubstrate auch Papier oder Verbunde mit Papier, beispielsweise Verbunde mit Kunststoffen, mit einem Flächengewicht von 20 - 500 g/m², vorzugsweise 40 - 200 g/m², verwendet werden.

Ferner können als Trägersubstrate Vliese, wie Endlosfaservliese, Stapelfaservliese und dergleichen, die gegebenenfalls vernadelt oder kalandriert sein können, verwendet werden. Vorzugsweise bestehen solche Vliese aus Kunststoffen, wie PP, PET, PA, PPS und dergleichen, es können aber auch Vliese aus natürlichen, gegebenenfalls behandelten Fasern, wie Viskosefaservliese eingesetzt werden. Die eingesetzten Vliese weisen ein Flächengewicht von etwa 20 g/m² bis 500 g/m² auf.

Die magnetische Beschichtung des Wertdokuments, der Smartcard, des Ausweises oder der Verpackung kann aus in einem Bindemittel dispergierten oder eingebetteten paramagnetischen, diamagnetischen und auch ferromagnetischen Stoffen, wie Eisen, Nickel und Cobalt oder deren Verbindungen oder Salze (beispielsweise Oxide oder Sulfide) bestehen.

Besonders ist zur Einstellung der magnetischen Eigenschaften eine Magnetpigmentfarbe auf Basis von oxidischen Pigmenten wie beispielsweise Fe₂O₃ oder Fe₃O₄, Metallpigmenten wie Eisen, Nickel, Cobalt oder Chrom und/oder deren Legierungen, z.B.: Cr-Ni-Stahl (Edelstahl), Barium- bzw. Cobalt-Ferrite oder ähnliche, geeignet.

Diese Pigmente können hart- oder weichmagnetisch sein.

Vorzugsweise sind die Pigmente in einer wässrigen oder lösungsmittelhaltigen Acrylat-Polymerdispersion (mit einem MG von 150.000 - 300.000) bzw. in einer Acrylat-Styrol- oder Acrylat-Urethan-Polymerdispersion dispergiert sein. Als Lösungsmittel kommen dabei Wasser, Alkohole, wie i-Propanol, oder Methoxypropanol, Ester wie Ethylacetat, Ketone wie Methylethylketon und deren Mischungen in Frage.

Die magnetische Beschichtung kann in jedem bekannten Beschichtungsverfahren, beispielsweise durch Spin-Coating, Aufstreichen, Aufdampfen, durch Drucken, (Tiefdruck, Flexodruck, Siebdruck, Offsetdruck, Digitaldruck und dergleichen) durch Aufsprühen, Sputtern oder Walzenauftragstechniken erfolgen.

Vorzugsweise wird die magnetische Beschichtung nicht vollflächig auf den Träger aufgebracht, sondern in Form eines Streifen, eines Bandes oder in einem begrenzten Bereich.

Auf diese magnetische Beschichtung kann das erfindungsgemäße Sicherheitselement, die erfindungsgemäße beugungsoptisch wirksame Struktur aufgebracht werden.

Die erfindungsgemäße beugungsoptische Struktur ist in einen strahlungshärtbaren, vorzugsweise UV-härtbaren Lack eingebracht, der Additve enthält, die die Oberfläche des Lacks elektrostatisch ausrüsten.

Zur Herstellung der erfindungsgemäßen beugungsoptisch wirksamen Struktur wird vorerst ein Trägersubstrat in einem Beschichtungsverfahren wie beispielsweise einem Siebdruck-, Tiefdruck- oder Flexodruckverfahren mit einem strahlungshärtbaren Lack beschichtet. Die Beschichtung kann selektiv oder vollflächig erfolgen.

Als Trägersubstrat kommen beispielsweise flexible Kunststofffolien, beispielsweise aus PI, PP, OPP, PE, PPS, PEEK, PEK, PEI, PAEK, LCP, PEN, PBT, PET, PA, PC, COC, POM, ABS, PVC, PTFE, Fluorpolymere wie Teflon, PVB etc. in Frage.

Die Trägerfolien weisen vorzugsweise eine Dicke von 5 - 700 µm, bevorzugt 5 - 200 µm, besonders bevorzugt 5 - 50 µm auf.

Der strahlungshärtbare Lack kann beispielsweise ein strahlungshärtbares Lacksystem auf Basis eines Polyester-, eines Epoxy- oder Polyurethansystems das einen oder mehrere verschiedene, dem Fachmann geläufige Photoinitiatoren enthält, die gegebenenfalls bei unterschiedlichen Wellenlängen eine Härtung des Lacksystems in unterschiedlichem Ausmaß initiieren können. So kann beispielsweise ein Photoinitiator bei einer Wellenlänge von 200 bis 400 nm aktivierbar sein, der zweite Photoinitiator dann bei einer Wellenlänge von 370 bis 600 nm aktivierbar. Zwischen den Aktivierungswellenlängen der beiden Photoinitiatoren sollte genügend Differenz eingehalten werden, damit nicht eine zu starke Anregung des zweiten Photoinitiators erfolgt, während der erste Photoinitiator aktiviert wird. Der Bereich, in dem der zweite Photoinitiator angeregt wird, sollte im Transmissionswellenlängenbereich des verwendeten Trägersubstrats liegen. Für die Haupthärtung (Aktivierung des zweiten Photoinitiators) kann auch Elektronenstrahlung verwendet werden.

Als strahlungshärtbarer Lack kann auch ein wasserverdünnbarer Lack verwendet werden. Bevorzugt werden Lacksysteme auf Polyesterbasis. Ferner enthält der Lack Additive, die die Oberfläche elektrostatisch ausrüsten.

Dabei beträgt der Oberflächenwiderstand vorzugsweise < 10¹¹ Ω/sq. Geeignete Additive sind beispielsweise quartäre Ammoniumsalze, ITO (Indium-Zinn-oxid), Metallionen oder Metallkomplexe auf Li, Ag, Cu-Basis.

Je nach verwendetem Additiv enthält die Lackschicht 1 - 15 Gew%, vorzugsweise 2 -10 Gew%, dieses Additivs.

Die Abformung der Oberflächenstruktur, also der Diffraktions-, Beugungs- oder Reliefstruktur erfolgt beispielsweise bei kontrollierter Temperatur mittels einer Matrize oder unter Verwendung einer Prägeform in die strahlungshärtbare Lackschicht. Gegebenenfalls kann die Lackschicht durch Aktivierung des ersten Photoinitiators bis zum Gelpunkt vorgehärtet sein und sich zum Zeitpunkt der Abformung in diesem Stadium befinden.

Wird ein wasserverdünnbarer strahlungshärtbarer Lack verwendet, kann gegebenenfalls eine Vortrocknung vorgeschaltet werden, beispielsweise durch IR-Strahler.

Die Schichtdicke des aufgebrachten strahlungshärtbaren Lacks kann je nach Anforderung an das Endprodukt und Dicke des Substrats variieren und beträgt im allgemeinen zwischen 0,5 und 50 µm, vorzugsweise zwischen 2 und 10 µm, besonders bevorzugt zwischen 2 und 5 µm.

Nach der Aushärtung des Lacks, die auf übliche Weise in einer oder mehreren Stufen durch Elektronenstrahlung, UV- Strahlung oder thermisch erfolgen kann, kann die Struktur mit einer metallischen Beschichtung versehen werden.

Als Metallschicht sind Schichten aus Al, Cu, Fe, Ag, Au, Cr, Ni, Zn, Sn oder Bimetall-Legierungen und dergleichen geeignet.

Diese funktionelle Schicht kann vollflächig durch bekannte Verfahren, beispielsweise durch Bedampfen, Sputtern, Drucken (Tief-, Flexo-, Sieb-, Digitaldruck und dergleichen), Sprühen, Galvanisieren und dergleichen aufgebracht werden. Die Dicke der funktionellen Schicht beträgt 0,001 bis 50 µm, vorzugsweise 0,1 bis 20 µm.

Ferner kann diese Schicht auch partiell, durch partielle Metallisierung aufgebracht werden, wobei die partielle Aufbringung mittels eines Ätzverfahrens (Aufbringung einer vollflächigen Metallschicht und anschließende partielle Entfernung durch Ätzen oder durch Laserabtragung) oder mittels eines Demetallisierungsverfahrens erfolgen kann.

Bei Verwendung eines Demetallisierungsverfahrens wird in einem ersten Schritt partiell eine in einem Lösungsmittel lösliche Farbe aufgebracht, anschließend eine vollflächige metallische Schicht, die anschließend im Bereich der löslichen Farbe mittels eines Waschverfahrens abgelöst wird.

Ferner kann diese, die beugungsoptisch wirksame Struktur tragende Trägerfolie mit Schutzlackschichten und Klebeschichten versehen sein.

Diese beugungsoptisch wirksame Struktur kann vollflächig oder partiell direkt auf die magnetische Beschichtung des Trägers aufgebracht werden. Dadurch wird nicht nur das Erscheinungsbild der magnetischen Beschichtung bzw. des diese Beschichtung aufweisenden Trägers verbessert, sondern auch ein zusätzliches Sicherheitsmerkmal bereitgestellt.

Durch die elektrostatische Ausrüstung der, die beugungsoptisch wirksame Struktur tragenden Lackschicht können auch auf der magnetischen Beschichtung gespeicherte Daten oder Codierungen problemlos ausgelesen werden. Das Erscheinungsbild, sowie die mechanischen, physikalischen und chemischen Eigenschaften und Beständigkeiten der beugungsoptisch wirksamen Schicht werden dadurch nicht beeinflusst.

In einer weiteren Ausführungsform kann die magnetische Beschichtung nicht auf dem Träger des Wertdokuments, der Smartcard etc. oder der Verpackung aufgebracht sein, sondern direkt auf der beugungsoptisch wirksamen Struktur und mit dieser dann auf den Träger des Wertdokuments, der Smartcard, etc. oder die Verpackung transferiert werden.

Die erfindungsgemäßen Sicherheitsmerkmale werden gegebenenfalls nach entsprechender Konfektionierung (beispielsweise zu Fäden, Bändern Streifen, Patches oder anderen Formaten) daher als Sicherheitselemente auf Datenträgern, insbesondere Wertdokumenten wie Ausweisen, Karten, Banknoten oder Etiketten, Siegeln und dergleichen, aber auch in Verpackungsmaterial für sensible Güter, wie Pharmazeutika, Kosmetika, Datenträger, elektronische Bauteile und dergleichen verwendet.

## Patentansprüche

1. Fälschungssicheres Sicherheitselement aufweisend eine beugungsoptisch wirksame Struktur, die auf einer magnetischen Beschichtung aufgebracht ist oder die eine magnetische Beschichtung aufweist, **dadurch gekennzeichnet, dass** die beugungsoptisch aktive Struktur in eine mit elektrostatisch wirkenden Substanzen versehene strahlungshärtbare Lackschicht eingebracht ist, wodurch deren Oberfläche elektrostatisch ausgerüstet ist.

2. Fälschungssicheres Sicherheitselement nach Anspruch 1, **dadurch gekennzeichnet, dass** als elektrostatisch wirksame Substanzen quartäre Ammoniumsalze, ITO (Indium-Zinn-oxid), Metallionen oder Metallkomplexe auf Li, Ag, Au oder Cu-Basis eingebracht sind.

3. Fälschungssicheres Sicherheitselement nach einem der Ansprüche 1 bis 2, **dadurch gekennzeichnet, dass** der Anteil der elektrostatisch wirksamen Substanzen 1-15 Gew% beträgt.

4. Fälschungssicheres Sicherheitselement nach einem der Ansprüche 1 bis 3, **dadurch gekennzeichnet, dass** die strahlungshärtbare Lackschicht auf Basis eines Polyester-, eines Epoxy- oder Polyurethansystems aufgebaut ist und einen oder mehrere verschiedene Photoinitiatoren enthält.

5. Fälschungssicheres Wertdokument oder fälschungssichere Verpackung aufweisend auf einem Träger eine magnetische Beschichtung und eine beugungsoptisch wirksame Struktur, die auf der magnetischen Beschichtung aufgebracht ist, **dadurch gekennzeichnet, dass** die beugungsoptisch aktive Struktur in eine mit elektrostatisch wirkenden Substanzen versehene strahlungshärtbare Lackschicht eingebracht ist, wodurch deren Oberfläche elektrostatisch ausgerüstet ist.

6. Fälschungssicheres Wertdokument nach Anspruch 5, **dadurch gekennzeichnet, dass** als elektrostatisch wirksame Substanzen quartäre Ammoniumsalze, ITO (Indium-Zinn-oxid), Metallionen oder Metallkomplexe auf Li, Ag, Cu oder Au-Basis eingebracht sind.

7. Fälschungssicheres Wertdokument oder fälschungssichere Verpackung nach einem der Ansprüche 5 bis 6, **dadurch gekennzeichnet, dass** der Anteil der elektrostatisch wirksamen Substanzen 1 - 15 Gew% beträgt.

8. Fälschungssicheres Wertdokument oder fälschungssichere Verpackung nach einem der Ansprüche 5 bis 7, **dadurch gekennzeichnet, dass** die strahlungshärtbare Lackschicht auf Basis eines Polyester-, eines Epoxy- oder Polyurethansystems aufgebaut ist und einen oder mehrere verschiedene Photoinitiatoren enthält.

9. Fälschungssicheres Wertdokument oder fälschungssichere Verpackung aufweisend auf einem Träger eine beugungsoptisch wirksame Struktur und eine magnetische Beschichtung, **dadurch gekennzeichnet, dass** die beugungsoptisch aktive Struktur in eine mit elektrostatisch wirkenden Substanzen versehene strahlungshärtbare Lackschicht eingebracht ist, wodurch deren Oberfläche elektrostatisch ausgerüstet ist und auf der beugungsoptisch wirksamen Struktur eine magnetische Beschichtung aufgebracht ist.

## Claims

1. Anti-counterfeit security element having an optically diffractive structure which is applied on a magnetic coating or which has a magnetic coating, **characterized in that** the optically diffractive structure is incorporated into a radiation-curable varnish layer which is provided with electrostatically acting substances and which consequently has an electrostatic surface.

2. Anti-counterfeit security element according to Claim 1, **characterized in that** electrostatically active substances incorporated are quaternary ammonium salts, ITO (indium tin oxide), metal ions or metal complexes based on Li, Ag, Au or Cu.

3. Anti-counterfeit security element according to one of Claims 1 to 2, **characterized in that** the fraction of the electrostatically active substances is 1% - 15% by weight.

4. Anti-counterfeit security element according to any of Claims 1 to 3, **characterized in that** the radiation-curable varnish layer is constructed on the basis of a polyester system or an epoxy or polyurethane system and comprises one or more different photoinitiators.

5. Anti-counterfeit document of value or anti-counterfeit packaging having, on a carrier, a magnetic coating and an optically diffractive structure which is applied on the magnetic coating, **characterized in that** the optically diffractive structure is incorporated into a radiation-curable varnish layer which is provided with electrostatically acting substances and which consequently has an electrostatic surface.

6. Anti-counterfeit document of value according to Claim 5, **characterized in that** electrostatically active substances incorporated are quaternary ammonium salts, ITO (indium tin oxide), metal ions or metal complexes based on Li, Ag, Cu or Au.

7. Anti-counterfeit document of value or anti-counterfeit packaging according to one of Claims 5 to 6, **characterized in that** the fraction of the electrostatically active substances is 1% - 15% by weight.

8. Anti-counterfeit document of value or anti-counterfeit packaging according to any of Claims 5 to 7, **characterized in that** the radiation-curable varnish layer is constructed on the basis of a polyester system or an epoxy or polyurethane system and comprises one or more different photoinitiators.

9. Anti-counterfeit document of value or anti-counterfeit packaging having, on a carrier, an optically diffractive structure and a magnetic coating, **characterized in that** the optically diffractive structure is incorporated into a radiation-curable varnish layer which is provided with electrostatically acting substances and which consequently has an electrostatic surface and a magnetic coating is applied on the optically diffractive structure.

## Revendications

1. Élément de sécurité anti-falsification présentant une structure à effet diffringent, qui est appliquée sur un revêtement magnétique ou qui comprend un revêtement magnétique, **caractérisé en ce que** la structure à effet diffringent est incorporée dans une couche de laque durcissable par rayonnement et dotée de substances à effet électrostatique, moyennant quoi sa surface est chargée électrostatiquement.

2. Élément de sécurité anti-falsification selon la revendication 1, **caractérisé en ce que** l'on incorpore des sels d'ammonium quaternaire, de l'ITO (oxyde d'indium - étain), des ions métalliques ou des complexes métalliques à base de Li, Ag, Au ou Cu à titre de substances à effet électrostatique.

3. Élément de sécurité anti-falsification selon l'une des revendications 1 à 2, **caractérisé en ce que** la proportion de substances à effet électrostatique est de 1 à 15 % en poids.

4. Élément de sécurité anti-falsification selon l'une des revendications 1 à 3, **caractérisé en ce que** la couche de laque durcissable par rayonnement est constituée à base d'un système polyester, époxy ou polyuréthane, et comprend un ou plusieurs photo-initiateurs différents.

5. Document de valeur ou conditionnement anti-falsification comprenant, sur un support, un revêtement magnétique et une structure à effet diffringent, qui est déposée sur le revêtement magnétique, **caractérisé en ce que** la structure à effet diffringent est incorporée dans une couche de laque durcissable par rayonnement et dotée de substances à effet électrostatique, moyennant quoi sa surface est chargée électrostatiquement.

6. Document de valeur anti-falsification selon la revendication 5, **caractérisé en ce que** l'on incorpore des sels d'ammonium quaternaire, de l'ITO (oxyde d'indium - étain), des ions métalliques ou des complexes métalliques à base de Li, Ag, Cu ou Au à titre de substances à effet électrostatique.

7. Document de valeur anti-falsification selon l'une des revendications 5 à 6, **caractérisé en ce que** la proportion de substances à effet électrostatique est de 1 à 15 % en poids.

8. Document de valeur ou conditionnement anti-falsification selon l'une des revendications 5 à 7, **caractérisé en ce que** la couche de laque durcissable par rayonnement est constituée à base d'un système polyester, époxy ou polyuréthane, et comprend un ou plusieurs photo-initiateurs différents.

9. Document de valeur ou conditionnement anti-falsification comprenant, sur un support, une structure à effet diffringent et un revêtement magnétique, **caractérisé en ce que** la structure à effet diffringent est incorporée dans une couche de laque durcissable par rayonnement et dotée de substances à effet électrostatique, moyennant quoi sa surface est chargée électrostatiquement et un revêtement magnétique est appliqué sur la structure à effet diffringent.
